# EUROPÄISCHE PATENTSCHRIFT

(11) **EP 0 585 431 B1**
(45) Veröffentlichungstag und Bekanntmachung des Hinweises auf die Patenterteilung: **05.11.1997**
(21) Anmeldenummer: 93905332.8
(22) Anmeldetag: 10.03.1993
(51) Int. Cl.: C14C 9/00

(54) **VERFAHREN ZUM FETTEN, FÜLLEN UND HYDROPHOBIEREN VON LEDERN UND PELZEN**
PROCESS FOR STUFFING, FILLING AND WATERPROOFING LEATHERS AND PELTS
PROCEDE POUR NOURRIR, FOULER ET IMPERMEABILISER LES CUIRS ET LES PEAUX

(30) Priorität: 21.03.1992 DE 4209243
(43) Veröffentlichungstag der Anmeldung: 09.03.1994
(73) Patentinhaber: BASF Aktiengesellschaft, 67063 Ludwigshafen (DE)
(72) Erfinder: BIRKHOFER, Hermann, D-6700 Ludwigshafen (DE); DANISCH, Peter, D-6700 Ludwigshafen (DE); GREIF, Norbert, D-6719 Bobenheim (DE); OPPENLAENDER, Knut, D-6700 Ludwigshafen (DE)
(86) Internationale Anmeldenummer: EP9300543
(87) Internationale Veröffentlichungsnummer: WO9319210

(56) Entgegenhaltungen:
- DE-A- 3 909 614

## Beschreibung

Die vorliegende Erfindung betrifft ein verbessertes Verfahren zum Fetten, Füllen und Hydrophobieren von Ledern und Pelzen sowie ein verbessertes Fettungsmittel für Leder und Pelze.

Zur Steuerung der mechanischen Eigenschaften des Leders wie Weichheit, Biegsamkeit oder Geschmeidigkeit werden zumeist wäßrige Fettemulsionen (Licker) verwendet, die im allgemeinen auf petrochemisch erzeugten oder natürlichen Ölen und Fetten basieren. Diese werden durch Teilsulfierung oder mit Hilfe von Emulgatoren bzw. Lösungsvermittlern wasseremulgierbar gemacht.

Unvollständige Flottenauszehrungen, relativ leichte Extraktion durch Lösungsmittel oder Wasser, Auftreten von Migrationsphänomenen und unbefriedigende Echtheitsprofile stellen sich als Nachteile dieser Klasse von Fettungsmitteln heraus.

So betrifft die DE-A 39 09 614 (1) ein Verfahren zum Fetten und Hydrophobieren von Leder und Pelzfellen unter Verwendung von sulfierten Verbindungen der Bernsteinsäure mit ungesättigten Fettsäuren oder ihren Estern, Amiden oder Alkanolamiden, beispielsweise eines Umsetzungsproduktes von Ölsäure oder eines Ölsäurederivates mit Maleinsäureanhydrid in Gegenwart eines Radikalinitiators, das anschließend mit Schwefelsäure sulfiert wurde.

Aus der US-A 3 656 881 (2) ist bekannt, daß sich Alkenylsubstituierte gesättigte zweibasische Säuren wie iso-Octadecenylbernsteinsäure zum Weichmachen von Leder eignen. Hierbei werden zur Erzielung einer ausreichenden Löslichkeit oder Emulgierbarkeit organische Lösungsmittel als Lösungsvermittler mitbenutzt. Da diese vom Leder in der Regel nicht gebunden werden, entstehen ökologische Belastungen, insbesondere des Abwassers durch Restflotten und der Luft durch Verdampfen während des Trockungsprozesses.

Der Erfindung lag daher die Aufgabe zugrunde, ein verbessertes Mittel zum Fetten, Füllen und Hydrophobieren von Ledern und Pelzen bereitzustellen, das die Nachteile des Standes der Technik nicht mehr aufweist.

Demgemäß wurde ein Verfahren zum Fetten, Füllen und Hydrophobieren von Ledern und Pelzen gefunden, welches dadurch gekennzeichnet ist, daß man hierzu En-Addukte des Maleinsäureanhydrids an ungesättigte Fettsäuren mit 12 bis 24 C-Atomen, deren C₁- bis C₂₀-Alkyl- oder C₂- bis C₂₀-Alkenylester, deren Triglyceride, deren Amide, deren Mono- oder Di(C₂- bis C₄-alkanol)amide, deren Mono- oder Dipolyetheramide oder deren Polyetherester oder partiell oder vollständig durch Umsetzung mit Aminen oder Alkoholen zu Amiden bzw. Estern derivatisierte En-Addukte einsetzt.

Die genannten En-Addukte sind im Prinzip aus (1) und der DE-C 27 54 831 (3) bekannt. In (1) werden sie als Zwischenprodukte bei der Herstellung der dort beanspruchten sulfierten Lederfettungsmittel erwähnt, ohne selbst als Hilfsmittel für die Lederbehandlung empfohlen zu werden. In (3) werden sie als Lösungsvermittler für nichtionische Tenside in alkalisch-wäßriger Lösung beansprucht.

Aus der nachveröffentlichten Schrift DE-A 41 42 318 (4), zu der keine weiteren Äquivalente in den anderen Vertragsstaaten des Europäischen Patentübereinkommens existieren, ist ein Teil der genannten En-Addukte als Lederfettungsmittel oder als Walköle für die Edelpelzzurichtung bekannt. Die Beispiele 1, 2 und 3 von (4) sind demgemäß vom Schutzumfang des vorliegenden Erfindungsgegenstandes für den Vertragsstaat DE auszunehmen.

Die Herstellung der En-Addukte erfolgt in bekannter Weise durch thermische Addition von Maleinsäureanhydrid an ungesättigte Fettsäuren oder ihre Derivate, wobei pro Mol ungesättigter Fettsäure unabhängig von deren Doppelbindungszahl etwa 0,4 bis 2 mol, vorzugsweise 0,7 bis 1 mol Maleinsäureanhydrid angelagert wird. Die Addition kann beispielsweise in siedendem Toluol oder in Substanz bei 100 bis 200°C, vorzugsweise in Gegenwart katalytischer Mengen Jod, durchgeführt werden. Die ungesättigten Fettsäuren haben 12 bis 24, vorzugsweise 14 bis 18 C-Atome und eine oder mehrere olefinische Doppelbindungen. Pro Doppelbindung wird vorzugsweise nicht mehr als ein Mol Maleinsäureanhydrid angelagert, obwohl dies durchaus möglich wäre, da die Doppelbindung der Fettsäure bei der Anlagerung nicht abgesättigt wird, sondern diejenige des Maleinsäureanhydrids. Als Beispiel für ungesättigte Fettsäuren sei an erster Stelle Ölsäure (cis-9,10-Octadecensäure), ferner die dazu trans-isomere Elaidinsäure, die Laurolein- (9,10-Eicosen-), Eruca- (13,14-Docosen-) und die Selacholein- (15,16-Hexadecen-)Säure genannt. Als Beispiele für geeignete Fettsäuren mit 2 und mehr olefinischen Doppelbindungen sind vor allem Linol- (9,10-12,13-Octadecadien-) und Linolen- (9,10-12,13-15,16-Octadecatrien-)Säure zu nennen.

Es können auch die bezeichneten Ester der genannten ungesättigten Fettsäuren eingesetzt werden, z.B. Methyl-, Ethyl-, Propyl-, Butyl-, 2-Ethylhexyl-, Decyl-, Dodecyl-, Tetradecyl-, Hexadecyl-, Stearyl-, Hexadecenyl-, Oleyl-, Linolyl- oder Linolenylester.

Neben den bezeichneten Monoestern können auch die Triglyceride der ungesättigten Fettsäuren, also vor allem natürliche Fette und insbesondere Öle, die überwiegende Anteile, d.h. mehr als 50 mol-%, vorzugsweise mehr als 75 mol-%, bezogen auf die im Gemisch vorhandenen gesamten Fettsäuren, der vorgenannten ungesättigten Fettsäuren als Ester enthalten, eingesetzt werden. Beispielsweise sind geeignet Leinöl, Olivenöl, Ricinusöl, Erdnußöl, Sesamöl, Maiskeimöl, Sonnenblumenöl, Sojaöl, Mohnöl, Baumwollsaatöl, Hanföl und Palmöl sowie die verschiedenen tierischen Fette und vor allem Öle wie Fischöl, Walöl und Spermöl. Das letztgenannte enthält neben Glyceriden auch erhebliche Anteile an Estern mit Wachsalkoholen, darunter auch ungesättigte Alkohole.

Als Fettsäureamide sind vor allem die am Amid-Stickstoff unsubstituierten Verbindungen geeignet.

Als Mono- oder Di-(C₂- bis C₄-alkanol)amide können insbesondere die N-Mono- oder N,N-Diethanolamide oder -isopropanolamide eingesetzt werden.

Als Mono- oder Dipolyetheramide eignen sich beispielsweise am Amid-Stickstoff durch Polyoxyethylengruppen mit einem jeweiligen Ethoxylierungsgrad von 1 bis 30, insbesondere 2 bis 20, substituierte Verbindungen.

Als Polyetherester kommen beispielsweise mit 1 bis 30 mol, insbesondere 2 bis 20 mol Ethylenoxid umgesetzte ungesättigte Fettsäuren in Betracht.

Die Herstellung der Amid- bzw. Ester-Derivate erfolgt in bekannter Weise durch Addition des Amins bzw. Alkohols an das Anhydridgruppen enthaltene En-Addukt bei Temperaturen zwischen üblicherweise 20 und 200°C, vorzugsweise zwischen 50 und 150°C. Für die Addition kann ein Katalysator, beispielsweise p-Toluolsulfonsäure, eingesetzt werden. Pro Mol Anhydridgruppe wird vorzugsweise nicht mehr als ein Mol Amin bzw. Alkohol eingesetzt. Die Addition kann beispielsweise in Toluol oder in Substanz, vorzugsweise im gleichen Reaktionsmedium wie bei der Herstellung des En-Addukts, erfolgen. So können als Alkohole z.B. Methyl-, Ethyl-, Propyl-, Butyl-, 2-Ethylhexyl-, Decyl-, Dodecyl-, Tetradecyl-, Hexadecyl-, Stearyl-, Oleylalkohol oder alkoxylierte Fett- bzw. Oxoalkohole oder Kohlenhydrate wie z.B. Glucose eingesetzt werden. Bevorzugt werden geradkettige oder verzweigte C₁- bis C₂₀-Alkanole, insbesondere C₄- bis C₁₈-Alkanole, sowie mit 2 bis 20 mol Ethylenoxid und/oder Propylenoxid pro Mol Alkanol umgesetzte C₈- bis C₁₈-Alkanole. Als Amine können z.B. Mono- bzw. Di-N-Alkylamine wie n-Butylamin, 2-Ethylhexylamin, Morpholin, Piperidin oder Talgfettamin oder Aminosäuren wie Sarcosin, Taurin oder Iminodiessigsäure oder Aminoalkohole wie Iminodiethanol oder Hydroxyethylamin eingesetzt werden. Bevorzugt werden gesättigte oder ungesättigte sekundäre oder insbesondere primäre aliphatische Amine mit insgesamt 1 bis 30, insbesondere 4 bis 18 C-Atomen.

In einer bevorzugten Ausführungsform setzt man En-Addukte des Maleinsäureanhydrids an ungesättigte Fettsäuren mit 14 bis 18 C-Atomen, deren C₁₄- bis C₁₈-Alkenylester oder deren Triglyceride, insbesondere jedoch an Ölsäure, Ölsäureoleylester oder ein Triglycerid, welches zu mehr als 50 mol-% ungesättigte Fettsäuren mit 14 bis 18 C-Atomen, bezogen auf die im Gemisch vorhandenen gesamten Fettsäuren, als Ester enthält, oder partiell oder vollständig durch Umsetzung mit aliphatischen Aminen mit insgesamt 1 bis 30 C-Atomen oder mit C₁- bis C₂₀-Alkanolen oder mit alkoxylierten Alkoholen zu Amiden bzw. Estern derivatisierte En-Addukte ein.

Beim Lösen in wäßrig-alkalischem Medium hydrolysieren die noch vorhandenen Anhydridgruppen des angelagerten Maleinsäureanhydrids zu Carboxylatgruppen, die zusammen mit noch ebenfalls in Salzform vorliegenden ursprünglichen Carboxylgruppen der ungesättigten Fettsäuren die Löslichkeit der erfindungsgemäß einzusetzenden Produkte gewährleisten.

Mit den beschriebenen En-Addukten ist es möglich, sehr weiche Leder ohne Zusatz herkömmlicher Licker herzustellen. Dieser Vorteil spiegelt sich in einfachen und kurzen Applikationsrezepturen wieder.

Neben einer Verbesserung der mechanischen Eigenschaften, wie beispielsweise der Reißfestigkeit, bewirken diese En-Addukte eine deutliche Steigerung im Echtheitsprofil des Leders.

So werden die Lichtechtheit und die Wärmevergilbungsresistenz solcher Leder sehr positiv beeinflußt. Neben der praktisch quantitativen Flottenauszehrung bewirkt die gute Fixierung im Leder eine große Resistenz gegenüber der Extrahierbarkeit mit Lösungsmittel oder Wasser. Dies führt zu sogenannten waschbaren Ledern, d.h. Ledern, die nach dem Waschen ihre Eigenschaften wie Weichheit, Festigkeit und Geschmeidigkeit nicht verlieren, im Gegensatz zu Ledern, die mit konventionellen Lickern gefettet wurden.

Neben der weichmachenden Wirkung verfügen die beschriebenen Produkte auch über einen hydrophobierenden Effekt, d.h. mit ihnen behandelte Leder und Pelze werden wasserabstoßend und nehmen nur noch geringe Wassermengen auf.

Ein weiterer Vorteil der erfindungsgemäß zu verwendenden wäßrigen Emulsionen der En-Addukte besteht darin, daß sie keine zusätzlichen Emulgatoren enthalten. Leder und Pelze, die mit emulgatorhaltigen Produkten behandelt worden sind, müssen bekanntlich nach der Behandlung mit diesen Mitteln aufwendigen Prozessen, z.B. einer Nachbehandlung mit mehrwertigen Metallsalzen, unterworfen werden, um die Emulgatoren im Leder oder in den Pelzfellen unwirksam zu machen, welche einen negativen Effekt auf die hydrophobierende Wirkung dieser Produkte verursachen.

Gegenstand der vorliegenden Erfindung sind auch Fettungs-, Füll- und Hydrophobiermittel für Leder und Pelze, welche die beschriebenen En-Addukte des Maleinsäureanhydrids an ungesättigte Fettsäuren oder deren Derivate enthalten.

Die erfindungsgemäßen Lederbehandlungsmittel eignen sich zur Behandlung von allen üblichen gegerbten Häuten. Die gegerbten Häute werden normalerweise vor der Behandlung entsäuert. Sie können bereits vor der Behandlung gefärbt worden sein. Eine Färbung kann jedoch auch erst nach der erfindungsgemäß erfolgten Behandlung vorgenommen werden.

Die gegerbten Häute werden mit den wäßrigen Emulsionen der En-Addukte zweckmäßigerweise in wäßriger Flotte, die durch Verdünnen der Emulsionen mit Wasser erhältlich ist, bei pH-Werten von 4 bis 10, vorzugsweise von 5 bis 8, und Temperaturen von 20 bis 60°C, vorzugsweise 30 bis 50°C, während eines Zeitraums von 0,1 bis 5 Stunden, insbesondere 0,5 bis 2 Stunden, behandelt. Diese Behandlung erfolgt beispielsweise durch Walken in einem Faß. Die benötigte Menge an Emulsion beträgt, bezogen auf das Falzgewicht des Leders oder das Naßgewicht der Pelzfelle, 0,1 bis 30 Gew.-%, vorzugsweise 1 bis 20 Gew.-%.

Die Flottenlänge, d.h. das prozentuale Gewichtsverhältnis der Behandlungsflotte zur Ware, bezogen auf das Falzgewicht des Leders oder das Naßgewicht der Pelzfelle, beträgt üblicherweise 10 bis 1000 %, vorzugsweise bei Ledern 30 bis 150 % und bei Pelzfellen 50 bis 500 %.

Nach der Behandlung mit der oben beschriebenen wäßrigen Flotte wird der pH-Wert der Behandlungsflotte durch Zusatz von Säuren, vorzugsweise von organischen Säuren, z.B. Ameisensäure, auf einen pH-Wert von 3 bis 5, vorzugsweise 3,5 bis 4, eingestellt.

Bei der Mitverwendung von üblichen Nachgerbstoffen beim Veredlungsprozeß des Leders und der Pelzfelle kann die Behandlung mit den wäßrigen Emulsion der En-Addukte vor oder nach dem Nachgerbschritt erfolgen.

### Beispiele

Die Prozentangaben in den Beispielen sind, falls nichts anderes angegeben ist, Gewichtsprozente.

### Herstellung der wäßrigen En-Addukt-Emulsionen

### Beispiel 1

240 g Ölsäure (Hydrierjodzahl 90,1) und 108 g Maleinsäureanhydrid wurden zusammen in einer Stickstoffatmosphäre 4,5 Stunden auf 200°C erwärmt. Dann wurde im Wasserstrahlvakuum nichtumgesetztes Maleinsäureanhydrid (26 g) abdestilliert. Man erhielt 320 g Produkt.

Zu 57 g des Ölsäure-En-Adduktes wurden 12 g 50%ige NaOH in 172 g Wasser gegeben, um eine 25%ige braune Emulsion zu erhalten.

### Beispiel 2

Analog zu Beispiel 1 wurden 348 g Esteröl (Hydrierjodzahl 112,6) mit 166 g Maleinsäureanhydrid umgesetzt. Man erhielt 13 g nicht umgesetztes Maleinsäureanhydrid und 535 g Produkt.

Zur Herstellung einer Emulsion wurden zu 97 g En-Addukt 24 g 50%ige NaOH in 295 g Wasser gegeben.

### Beispiel 3

Analog zu Beispiel 1 wurden 375 g Kapellanöl (Hydrierjodzahl 122) mit 176 g Maleinsäureanhydrid umgesetzt. Man erhielt 10 g nicht umgesetztes Maleinsäureanhydrid und 540 g Produkt.

Zur Herstellung einer Emulsion wurden 92 g En-Addukt in 24 g 50%iger NaOH in 279 g Wasser gelöst.

### Beispiel 4

Analog zu Beispiel 1 wurden 266 g Ölsäureoleylester (Hydrierjodzahl 95,5) mit 127 g Maleinsäureanhydrid umgesetzt. Man erhielt 20 g nicht umgesetztes Maleinsäureanhydrid und 365 g Proudkt.

Zur Herstellung einer Emulsion wurden 66 g En-Addukt in 75 g 50%iger NaOH in 197 g Wasser gelöst.

### Beispiel 5

Zu 114 g des Kapellanöl-En-Adduktes aus Beispiel 3 wurden bei 70 bis 80°C 6,2 g n-Butylamin zugegeben. Nach drei Stunden bei 80°C erhielt man 120 g Produkt.

Zur Herstellung einer Emulsion wurden 100 g Produkt zu 300 g Wasser und 16 g 50 %iger Natronlauge gegeben.

### Beispiel 6

Zu 88 g des Kapellanöl-En-Adduktes aus Beispiel 3 wurden bei 70 bis 80°C 33,2 g n-Talgfettamin zugegeben. Nach drei Stunden bei 80°C erhielt man 121 g Produkt.

Zur Herstellung einer Emulsion wurden 100 g Produkt zu 300 g Wasser und 10,5 g 50 %iger Natronlauge gegeben.

### Beispiel 7

Zu 107 g des Kapellanöl-En-Adduktes aus Beispiel 3 wurden bei 70 bis 80°C 0,6 g p-Toluolsulfonsäure gegeben. Bei 120 bis 130°C wurden 14,1 g iso-Butanol zugegeben. Nach drei Stunden bei 130°C erhielt man 119 g Produkt.

Zur Herstellung einer Emulsion wurden 100 g Produkt zu 300 g Wasser und 10 g 50 %iger Natronlauge gegeben.

### Beispiel 8

Zu 40,5 g des Kapellanöl-En-Adduktes aus Beispiel 3 wurden bei 70 bis 80°C 0,6 g p-Toluolsulfonsäure gegeben. Bei 120 bis 130°C wurden 81,6 g einer handelsüblichen Mischung aus C₁₂- bis C₁₅-Alkanolen, welche mit Ethylenoxid und Propylenoxid (zusammen ca. 9 mol pro Mol Alkanol) umgesetzt waren, zugegeben. Nach drei Stunden bei 130°C erhielt man 122 g Produkt.

Zur Herstellung einer Emulsion wurden 100 g Produkt zu 300 g Wasser und 3,5 g 50 %iger Natronlauge gegeben.

### Anwendung bei der Lederherstellung

### Beispiel 9

Chromgegerbtes Rindleder mit einer Falzstärke von 1,8 mm, das auf einen pH-Wert von 5,0 entsäuert worden war, wurde mit 15 % Wirksubstanz der Emulsion aus Beispiel 1, bezogen auf das Falzgewicht, 2 Stunden bei 40°C im Gerbfaß gewalkt. Die Gesamtflottenlänge betrug 150 %. Das Leder wurde anschließend mit 1 Gew.-% eines üblichen anionischen Anilinfarbstoffes gefärbt. Danach wurde es mit Ameisensäure auf einen pH-Wert von 3,8 eingestellt. Es wurde abschließend gewaschen, mechanisch ausgereckt und getrocknet.

Das erhaltene Leder war sehr weich, geschmeidig, gut gefüllt und gleichmäßig gefärbt.

### Beispiel 10

Chromgegerbtes Rindleder mit einer Falzstärke von 1,8 mm, das auf einen pH-Wert von 5,0 entsäuert und mit 0,7 Gew.-% eines üblichen anionischen Anilinfarbstoffes gefärbt worden war, wurde mit 20 % Wirksubstanz der Emulsion aus Beispiel 2, bezogen auf Falzgewicht, 1,5 Stunden bei 40°C im Gerbfaß gewalkt. Im Anschluß an diese Behandlung wurde das Leder mit Ameisensäure auf einen pH-Wert von 3,6 gebracht und wie üblich fertiggestellt.

Das so erhaltene Leder war sehr weich und griffig.

### Beispiel 11

Chromgegerbtes Rindleder mit einer Falzstärke von 1,8 mm, das auf einen pH-Wert von 5,0 entsäuert und mit 0,7 Gew.-% eines üblichen anionischen Anilinfarbstoffes gefärbt worden war, wurde mit 15 % Wirksubstanz der Emulsion aus Beispiel 3, bezogen auf Falzgewicht, 30 Minuten bei 40°C im Gerbfaß gewalkt und anschließend mit 3 % eines üblichen synthetischen Gerbstoffes eine Stunde weiterbehandelt. Dann wurde das Leder mit Ameisensäure auf einen pH-Wert von 3,6 gebracht und wie üblich fertiggestellt.

Das so erhaltene Leder fühlte sich angenehm weich und griffig an.

### Beispiel 12

Die Emulsion aus Beispiel 4 wurde analog der in Beispiel 9 angegebenen Arbeitsweise eingesetzt.

Das so erhaltene Leder zeigte weiche und runde Griffeigenschaften.

### Beispiel 13

Die Emulsion aus Beispiel 5 wurde analog der in Beispiel 9 angegebenen Arbeitsweise eingesetzt.

Das so erhaltene Leder war weich und angenehm im Griff.

### Beispiel 14

Die Emulsion aus Beispiel 6 wurde analog der in Beispiel 9 angegebenen Arbeitsweise eingesetzt.

Das erhaltene Leder war weich mit leicht schmalzigem Griff. Im Penetrometer trat innerhalb 12 Stunden bei 10 % Stauchung kein Wasserdurchtritt ein.

### Beispiel 15

Die Emulsion aus Beispiel 7 wurde analog der in Beispiel 9 angegebenen Arbeitsweise eingesetzt.

Das so erhaltene Leder war angenehm weich und griffig.

### Beispiel 16

Die Emulsion aus Beispiel 8 wurde analog der in Beispiel 9 angegebenen Arbeitsweise eingesetzt.

Das erhaltene Leder hat einen angenehm weichen Griff und eine gleichmäßige Färbung.

## Patentansprüche (Patentansprüche für folgende(n) Vertragsstaat(en): AT, BE, CH, LI, ES, FR, GB, IE, IT, NL, PT)

1. Verfahren zum Fetten, Füllen und Hydrophobieren von Ledern und Pelzen, dadurch gekennzeichnet, daß man hierzu En-Addukte des Maleinsäureanhydrids an ungesättigte Fettsäuren mit 12 bis 24 C-Atomen, deren C₁- bis C₂₀-Alkyl- oder C₂- bis C₂₀-Alkenylester, deren Triglyceride, deren Amide, deren Mono- oder Di(C₂- bis C₄-alkanol)amide, deren Mono- oder Dipolyetheramide oder deren Polyetherester oder partiell oder vollständig durch Umsetzung mit Aminen oder Alkoholen zu Amiden bzw. Estern derivatisierte En-Addukte einsetzt.

2. Verfahren zum Fetten, Füllen und Hydrophobieren von Ledern und Pelzen nach Anspruch 1, dadurch gekennzeichnet, daß man hierzu En-Addukte des Maleinsäureanhydrids an ungesättigte Fettsäuren mit 14 bis 18 C-Atomen, deren C₁₄- bis C₁₈-Alkenylester oder deren Triglyceride oder partiell oder vollständig durch Umsetzung mit aliphatischen Aminen mit insgesamt 1 bis 30 C-Atomen oder mit C₁- bis C₂₀-Alkanolen oder mit alkoxylierten Alkoholen zu Amiden bzw. Estern derivatisierte En-Addukte einsetzt.

3. Verfahren zum Fetten, Füllen und Hydrophobieren von Ledern und Pelzen nach Anspruch 1, dadurch gekennzeichnet, daß man hierzu En-Addukte des Maleinsäureanhydrids an Ölsäure, Ölsäureoleylester oder Triglycerid, welches zu mehr als 50 mol-% ungesättigte Fettsäuren mit 14 bis 18 C-Atomen, bezogen auf die im Gemisch vorhandenen gesamten Fettsäuren, als Ester enthält, einsetzt.

4. Verwendung von En-Addukten des Maleinsäureanhydrids an ungesättigte Fettsäuren mit 12 bis 24 C-Atomen, deren C₁- bis C₂₀-Alkyl- oder C₂- bis C₂₀-Alkenylester, deren Triglyceride, deren Amide, deren Mono- oder Di(C₂- bis C₄-alkanol)amide, deren Mono- oder Dipolyetheramide oder deren Polyetherester oder partiell oder vollständig durch Umsetzung mit Aminen oder Alkoholen zu Amiden bzw. Estern derivatisierten En-Addukten als Fettungs-, Füll- und Hydrophobiermittel für Leder und Pelze.

5. Fettungs-, Füll- und Hydrophobiermittel für Leder und Pelze, enthaltend En-Addukte des Maleinsäureanhydrids an ungesättigte Fettsäuren mit 12 bis 24 C-Atomen, deren C₁- bis C₂₀-Alkyl- oder C₂- bis C₂₀-Alkenylester, deren Triglyceride, deren Amide, deren Mono- oder Di(C₂- bis C₄-alkanol)amide, deren Mono- oder Dipolyetheramide oder deren Polyetherester oder partiell oder vollständig durch Umsetzung mit Aminen oder Alkoholen zu Amiden bzw. Estern derivatisierte En-Addukte.

## Patentansprüche (Patentansprüche für folgende(n) Vertragsstaat(en): DE)

1. Verfahren zum Fetten, Füllen und Hydrophobieren von Ledern und Pelzen, dadurch gekennzeichnet, daß man hierzu En-Addukte des Maleinsäureanhydrids an ungesättigte Fettsäuren mit 12 bis 24 C-Atomen, deren C₁- bis C₂₀-Alkyl- oder C₂- bis C₂₀-Alkenylester, deren Triglyceride, deren Amide, deren Mono- oder Di(C₂- bis C₄-alkanol)amide, deren Mono- oder Dipolyetheramide oder deren Polyetherester oder partiell oder vollständig durch Umsetzung mit Aminen oder Alkoholen zu Amiden bzw. Estern derivatisierte En-Addukte mit Ausnahme von als Lederfettungsmittel (Beispiele (1) und (2)) oder als Walköl (Beispiel (3)) für die Edelpelzzurichtung eingesetzten Zubereitungen aus
| | |
|---|---|
| (1) 35,0 Teilen | Reaktionsprodukt von 430 g Rüböl mit 75 g Maleinsäureanhydrid, hergestellt unter Zusatz von 2 g Butylperoxid bei 140 bis 160°C in einer Reaktionszeit von 3 Stunden, |
| 5,0 Teilen | C₁₂-C₁₄-Fettalkohol, |
| 5,0 Teilen | C₁₂-C₁₄-Alkylpolyglykolether (10 EO), |
| 7,0 Teilen | C₁₂-C₁₄-Alkylpolyglykolether (5 EO) sulfonat, |
| 3,5 Teilen | Natronlauge 45 % und |
| 44,5 Teilen | Wasser oder |
| (2) 28,0 Teilen | Reaktionsprodukt von 430 g Rinderklauenöl mit 75 g Maleinsäureanhydrid, hergestellt unter Zusatz von 2 g Butylperoxid bei 140 bis 160°C in einer Reaktionszeit von 3 Stunden, |
| 12,0 Teilen | Klauenölsulfonat, |
| 10,0 Teilen | C₁₀-C₁₂-Alkylpolyglykolether (4 EO) sulfonat, |
| 4,0 Teilen | C₁₄-C₁₈-Alkylpolyglykolether(14 EO), |
| 6,0 Teilen | Ölsäure, |
| 3,5 Teilen | Monoethanolamin und |
| 38,5 Teilen | Wasser oder |
| (3) 50,0 Teilen | Reaktionsprodukt von 430 g tierischem Öl mit 75 g Maleinsäureanhydrid, hergestellt unter Zusatz von 2 g Butylperoxid bei 140 bis 160°C in einer Reaktionszeit von 3 Stunden, abgekühlt auf 80°C und anschließend mit 320 g Monoethylenglykol bei 140°C über 2 Stunden verestert, wobei die Reaktion bei einer Säurezahl <10 abgebrochen wird, |
| 12,0 Teilen | C₁₀-C₁₂-Fettalkohol, |
| 18,0 Teilen | Wollfett, |
| 10,0 Teilen | Sojalecithin, |
| 5,0 Teilen | Triethanolamin und |
| 5,0 Teilen | Monoethylenglykol |
einsetzt.

2. Verfahren zum Fetten, Füllen und Hydrophobieren von Ledern und Pelzen nach Anspruch 1, dadurch gekennzeichnet, daß man hierzu En-Addukte des Maleinsäureanhydrids an ungesättigte Fettsäuren mit 14 bis 18 C-Atomen, deren C₁₄- bis C₁₈-Alkenylester oder deren Triglyceride oder partiell oder vollständig durch Umsetzung mit aliphatischen Aminen mit insgesamt 1 bis 30 C-Atomen oder mit C₁- bis C₂₀-Alkanolen oder mit alkoxylierten Alkoholen zu Amiden bzw. Estern derivatisierte En-Addukte einsetzt.

3. Verfahren zum Fetten, Füllen und Hydrophobieren von Ledern und Pelzen nach Anspruch 1, dadurch gekennzeichnet, daß man hierzu En-Addukte des Maleinsäureanhydrids an Ölsäure, Ölsäureoleylester oder Triglycerid, welches zu mehr als 50 mol-% ungesättigte Fettsäuren mit 14 bis 18 C-Atomen, bezogen auf die im Gemisch vorhandenen gesamten Fettsäuren, als Ester enthält, einsetzt.

4. Verwendung von En-Addukten des Maleinsäureanhydrids an ungesättigte Fettsäuren mit 12 bis 24 C-Atomen, deren C₁- bis C₂₀-Alkyl- oder C₂- bis C₂₀-Alkenylester, deren Triglyceride, deren Amide, deren Mono- oder Di(C₂- bis C₄-alkanol)amide, deren Mono- oder Dipolyetheramide oder deren Polyetherester oder partiell oder vollständig durch Umsetzung mit Aminen oder Alkoholen zu Amiden bzw. Estern derivatisierten En-Addukten mit Ausnahme von als Lederfettungsmittel (Beispiele (1) und (2)) oder als Walköl (Beispiel (3)) für die Edelpelzzurichtung eingesetzten Zubereitungen aus
| | |
|---|---|
| (1) 35,0 Teilen | Reaktionsprodukt von 430 g Rüböl mit 75 g Maleinsäureanhydrid, hergestellt unter Zusatz von 2 g Butylperoxid bei 140 bis 160°C in einer Reaktionszeit von 3 Stunden, |
| 5,0 Teilen | C₁₂-C₁₄-Fettalkohol, |
| 5,0 Teilen | C₁₂-C₁₄-Alkylpolyglykolether (10 EO), |
| 7,0 Teilen | C₁₂-C₁₄-Alkylpolyglykolether (5 EO) sulfonat, |
| 3,5 Teilen | Natronlauge 45 % und |
| 44,5 Teilen | Wasser oder |
| (2) 28,0 Teilen | Reaktionsprodukt von 430 g Rinderklauenöl mit 75 g Maleinsäureanhydrid, hergestellt unter Zusatz von 2 g Butylperoxid bei 140 bis 160°C in einer Reaktionszeit von 3 Stunden, |
| 12,0 Teilen | Klauenölsulfonat, |
| 10,0 Teilen | C₁₀-C₁₂-Alkylpolyglykolether (4 EO)sulfonat, |
| 4,0 Teilen | C₁₄-C₁₈-Alkylpolyglykolether (14 EO), |
| 6,0 Teilen | Ölsäure, |
| 3,5 Teilen | Monoethanolamin und |
| 38,5 Teilen | Wasser oder |
| (3) 50,0 Teilen | Reaktionsprodukt von 430 g tierischem Öl mit 75 g Maleinsäureanhydrid, hergestellt unter Zusatz von 2 g Butylperoxid bei 140 bis 160°C in einer Reaktionszeit von 3 Stunden, abgekühlt auf 80°C und anschließend mit 320 g Monoethylenglykol bei 140°C über 2 Stunden verestert, wobei die Reaktion bei einer Säurezahl <10 abgebrochen wird, |
| 12,0 Teilen | C₁₀-C₁₂-Fettalkohol, |
| 18,0 Teilen | Wollfett, |
| 10,0 Teilen | Sojalecithin, |
| 5,0 Teilen | Triethanolamin und |
| 5,0 Teilen | Monoethylenglykol |
als Fettungs-, Füll- und Hydrophobiermittel für Leder und Pelze.

5. Fettungs-, Füll- und Hydrophobiermittel für Leder und Pelze, enthaltend En-Addukte des Maleinsäureanhydrids an ungesättigte Fettsäuren mit 12 bis 24 C-Atomen, deren C₁- bis C₂₀-Alkyl- oder C₂- bis C₂₀-Alkenylester, deren Triglyceride, deren Amide, deren Mono- oder Di(C₂- bis C₄-alkanol)amide, deren Mono- oder Dipolyetheramide oder deren Polyetherester oder partiell oder vollständig durch Umsetzung mit Aminen oder Alkoholen zu Amiden bzw. Estern derivatisierte En-Addukte mit Ausnahme von als Lederfettungsmittel (Beispiele (1) und (2)) oder als Walköl (Beispiel (3)) für die Edelpelzzurichtung eingesetzten Zubereitungen aus
| | |
|---|---|
| (1) 35,0 Teilen | Reaktionsprodukt von 430 g Rüböl mit 75 g Maleinsäureanhydrid, hergestellt unter Zusatz von 2 g Butylperoxid bei 140 bis 160°C in einer Reaktionszeit von 3 Stunden, |
| 5,0 Teilen | C₁₂-C₁₄-Fettalkohol, |
| 5,0 Teilen | C₁₂-C₁₄-Alkylpolyglykolether(10 EO), |
| 7,0 Teilen | C₁₂-C₁₄-Alkylpolyglykolether(5 EO)sulfonat, |
| 3,5 Teilen | Natronlauge 45 % und |
| 44,5 Teilen | Wasser oder |
| (2) 28,0 Teilen | Reaktionsprodukt von 430 g Rinderklauenöl mit 75 g Maleinsäureanhydrid, hergestellt unter Zusatz von 2 g Butylperoxid bei 140 bis 160°C in einer Reaktionszeit von 3 Stunden, |
| 12,0 Teilen | Klauenölsulfonat, |
| 10,0 Teilen | C₁₀-C₁₂-Alkylpolyglykolether(4 EO)sulfonat, |
| 4,0 Teilen | C₁₄-C₁₈-Alkylpolyglykolether(14 EO), |
| 6,0 Teilen | Ölsäure, |
| 3,5 Teilen | Monoethanolamin und |
| 38,5 Teilen | Wasser oder |
| (3) 50,0 Teilen | Reaktionsprodukt von 430 g tierischem Öl mit 75 g Maleinsäureanhydrid, hergestellt unter Zusatz von 2 g Butylperoxid bei 140 bis 160°C in einer Reaktionszeit von 3 Stunden, abgekühlt auf 80°C und anschließend mit 320 g Monoethylenglykol bei 140°C über 2 Stunden verestert, wobei die Reaktion bei einer Säurezahl <10 abgebrochen wird, |
| 12,0 Teilen | C₁₀-C₁₂-Fettalkohol, |
| 18,0 Teilen | Wollfett, |
| 10,0 Teilen | Sojalecithin, |
| 5,0 Teilen | Triethanolamin und |
| 5,0 Teilen | Monoethylenglykol |

## Claims (Claims for the following Contracting State(s): AT, BE, CH, LI, ES, FR, GB, IE, IT, NL, PT)

1. A process for fatliquoring, filling and hydrophobicizing leathers and furs, which comprises using ene adducts of maleic anhydride with unsaturated fatty acids of from 12 to 24 carbon atoms or their C₁- to C₂₀-alkyl or C₂- to C₂₀-alkenyl esters, triglycerides, amides, mono- or di(C₂- to C₄-alkanol)amides, mono- or dipolyetheramides or polyetheresters, or ene adducts partially or completely derivatized by react-ion with amines or alcohols to form amides or esters, respectively.

2. A process for fatliquoring, filling and hydrophobicizing leathers and furs as claimed in claim 1, wherein the ene adducts of maleic anhydride used are with unsaturated fatty acids of from 14 to 18 carbon atoms or their C₁₄- to C₁₈-alkenyl esters or triglycerides or ene adducts derivatized partially or completely by reaction with aliphatic amines having in total from 1 to 30 carbon atoms or with C₁-C₂₀-alkanols or with alkoxylated alcohols to form amides or esters, respectively.

3. A process for fatliquoring, filling and hydrophobicizing leathers and furs as claimed in claim 1, wherein the ene adducts of maleic anhydride used are with oleic acid, oleyl oleate or a triglyceride containing up to 50 mol% of unsaturated fatty acids of from 14 to 18 carbon atoms, based on total fatty acid present in the mixture, as esters.

4. The use of ene adducts of maleic anhydride with unsaturated fatty acids of from 12 to 24 carbon atoms or their C₁- to C₂₀-alkyl or C₂- to C₂₀-alkenyl esters, triglycerides, amides, mono- or di(C₂- to C₄-alkanol)-amides, mono- or dipolyetheramides or polyetheresters, or ene adducts partially or completely derivatized by reaction with amines or alcohols to form amides or esters, respectively, as fatliquoring, filling and hydrophobicizing agents for leathers and furs.

5. Fatliquoring, filling and hydrophobicizing agents for leathers and furs, comprising ene adducts of maleic anhydride with unsaturated fatty acids of from 12 to 24 carbon atoms or their C₁- to C₂₀-alkyl or C₂- to C₂₀-alkenyl esters, triglycerides, amides, mono- or di(C₂- to C₄-alkanol)amides, mono- or dipolyetheramides or polyetheresters, or ene adducts partially or completely derivatized by reaction with amines or alcohols to form amides or esters, respectively.

## Claims (Claims for the following Contracting State(s): DE)

1. A process for fatliquoring, filling and hydrophobicizing leathers and furs, characterized in that ene adducts of maleic anhydride with unsaturated fatty acids of from 12 to 24 carbon atoms or their C₁- to C₂₀-alkyl or C₂- to C₂₀-alkenyl esters, triglycerides, amides, mono- or di(C₂- to C₄-alkanol)amides, mono- or dipolyetheramides or polyetheresters, or ene adducts partially or completely derivatized by reaction with amines or alcohols to form amides or esters, respectively, with the exception of fatliquoring (Examples (1) and (2)) or drumming oil (Example (3)) superior fur finish compositions composed of
| | |
|---|---|
| (1) 35.0 parts of | reaction product of 430 g of colza oil with 75 g of maleic anhydride, prepared at 140 to 160°C in a reaction time of 3 hours in the presence of 2 g of butyl peroxide, |
| 5.0 parts of | C₁₂-C₁₄-fatty alcohol |
| 5.0 parts of | C₁₂-C₁₄-alkyl polyglycol ether (10 EO), |
| 7.0 parts of | C₁₂-C₁₄-alkyl polyglycol ether (5 EO) sulphonate, |
| 3.5 parts of | caustic soda 45% and |
| 44.5 parts of | water, or |
| (2) 28.0 parts of | reaction product of 430 g of neatsfoot oil with 75 g of maleic anhydride, prepared at 140 to 160°C in a reaction time of 3 hours in the presence of 2 g of butyl peroxide, |
| 12.0 parts of | neatsfoot oil sulphonate, |
| 10.0 parts of | C₁₀-C₁₂-alkyl polyglycol ether (4 EO) sulphonate, |
| 4.0 parts of | C₁₄-C₁₈-alkyl polyglycol ether (14 EO), |
| 6.0 parts of | oleic acid, |
| 3.5 parts of | monoethanolamine, and |
| 38.5 parts of | water, or |
| (3) 50.0 parts of | reaction product of 430 g of animal oil with 75 g of maleic anhydride, prepared at 140 to 160°C in a reaction time of 3 hours in the presence of 2 g of butyl peroxide, cooled down to 80°C and then esterified with 320 g of monoethylene glycol at 140°C for 2 hours, the reaction being discontinued at an acid number <10, |
| 12.0 parts of | C₁₀-C₁₂-fatty alcohol, |
| 18.0 parts of | lanolin, |
| 10.0 parts of | soy lecithin, |
| 5.0 parts of | triethanolamine, and |
| 5.0 parts of | monoethylene glycol |
are used.

2. A process for fatliquoring, filling and hydrophobicizing leathers and furs as claimed in claim 1, characterized in that ene adducts of maleic anhydride with unsaturated fatty acids of from 14 to 18 carbon atoms or their C₁₄- to C₁₈-alkenyl esters or triglycerides or ene adducts derivatized partially or completely by reaction with aliphatic amines having in total from 1 to 30 carbon atoms or with C₁-C₂₀-alkanols or with alkoxylated alcohols to form amides or esters, respectively, are used.

3. A process for fatliquoring, filling and hydrophobicizing leathers and furs as claimed in claim 1, characterized in that ene adducts of maleic anhydride with oleic acid, oleyl oleate or a triglyceride containing up to 50 mol% of unsaturated fatty acids of from 14 to 18 carbon atoms, based on total fatty acid present in the mixture, as esters, are used.

4. The use of ene adducts of maleic anhydride with unsaturated fatty acids of from 12 to 24 carbon atoms or their C₁- to C₂₀-alkyl or C₂- to C₂₀-alkenyl esters, triglycerides, amides, mono- or di(C₂- to C₄-alkanol)-amides, mono- or dipolyetheramides or polyetheresters, or ene adducts partially or completely derivatized by reaction with amines or alcohols to form amides or esters, respectively, with the exception of fatliquoring (Examples (1) and (2)) or drumming oil (Example (3)) superior fur finish compositions composed of
| | |
|---|---|
| (1) 35.0 parts of | reaction product of 430 g of colza oil with 75 g of maleic anhydride, prepared at 140 to 160°C in a reaction time of 3 hours in the presence of 2 g of butyl peroxide, |
| 5.0 parts of | C₁₂-C₁₄-fatty alcohol |
| 5.0 parts of | C₁₂-C₁₄-alkyl polyglycol ether (10 EO), |
| 7.0 parts of | C₁₂-C₁₄-alkyl polyglycol ether (5 EO) sulphonate, |
| 3.5 parts of | caustic soda 45% and |
| 44.5 parts of | water, or |
| (2) 28.0 parts of | reaction product of 430 g of neatsfoot oil with 75 g of maleic anhydride, prepared at 140 to 160°C in a reaction time of 3 hours in the presence of 2 g of butyl peroxide, |
| 12.0 parts of | neatsfoot oil sulphonate, |
| 10.0 parts of | C₁₀-C₁₂-alkyl polyglycol ether (4 EO) sulphonate, |
| 4.0 parts of | C₁₄-C₁₈-alkyl polyglycol ether (14 EO), |
| 6.0 parts of | oleic acid, |
| 3.5 parts of | monoethanolamine, and |
| 38.5 parts of | water, or |
| (3) 50.0 parts of | reaction product of 430 g of animal oil with 75 g of maleic anhydride, prepared at 140 to 160°C in a reaction time of 3 hours in the presence of 2 g of butyl peroxide, cooled down to 80°C and then esterified with 320 g of monoethylene glycol at 140°C for 2 hours, the reaction being discontinued at an acid number <10, |
| 12.0 parts of | C₁₀-C₁₂-fatty alcohol, |
| 18.0 parts of | lanolin, |
| 10.0 parts of | soy lecithin, |
| 5.0 parts of | triethanolamine, and |
| 5.0 parts of | monoethylene glycol |
as fatliquoring, filling and hydrophobicizing agents for leathers and furs.

5. Fatliquoring, filling and hydrophobicizing agents for leathers and furs, comprising ene adducts of maleic anhydride with unsaturated fatty acids of from 12 to 24 carbon atoms or their C₁- to C₂₀-alkyl or C₂- to C₂₀-alkenyl esters, triglycerides, amides, mono- or di(C₂-to C₄-alkanol)amides, mono- or dipolyetheramides or polyetheresters, or ene adducts partially or completely derivatized by reaction with amines or alcohols to form amides or esters, respectively, with the exception of fatliquoring (Examples (1) and (2)) or drumming oil (Example (3)) superior fur finish compositions composed of
| | |
|---|---|
| (1) 35.0 parts of | reaction product of 430 g of colza oil with 75 g of maleic anhydride, prepared at 140 to 160°C in a reaction time of 3 hours in the presence of 2 g of butyl peroxide, |
| 5.0 parts of | C₁₂-C₁₄-fatty alcohol |
| 5.0 parts of | C₁₂-C₁₄-alkyl polyglycol ether (10 EO), |
| 7.0 parts of | C₁₂-C₁₄-alkyl polyglycol ether (5 EO) sulphonate, |
| 3.5 parts of | caustic soda 45% and |
| 44.5 parts of | water, or |
| (2) 28.0 parts of | reaction product of 430 g of neatsfoot oil with 75 g of maleic anhydride, prepared at 140 to 160°C in a reaction time of 3 hours in the presence of 2 g of butyl peroxide, |
| 12.0 parts of | neatsfoot oil sulphonate, |
| 10.0 parts of | C₁₀-C₁₂-alkyl polyglycol ether (4 EO) sulphonate, |
| 4.0 parts of | C₁₄-C₁₈-alkyl polyglycol ether (14 EO), |
| 6.0 parts of | oleic acid, |
| 3.5 parts of | monoethanolamine, and |
| 38.5 parts of | water, or |
| (3) 50.0 parts of | reaction product of 430 g of animal oil with 75 g of maleic anhydride, prepared at 140 to 160°C in a reaction time of 3 hours in the presence of 2 g of butyl peroxide, cooled down to 80°C and then esterified with 320 g of monoethylene glycol at 140°C for 2 hours, the reaction being discontinued at an acid number <10, |
| 12.0 parts of | C₁₀-C₁₂-fatty alcohol, |
| 18.0 parts of | lanolin, |
| 10.0 parts of | soy lecithin, |
| 5.0 parts of | triethanolamine, and |
| 5.0 parts of | monoethylene glycol |

## Revendications (Revendications pour l'(les) Etat(s) contractant(s) suivant(s): AT, BE, CH, LI, ES, FR, GB, IE, IT, NL, PT)

1. Procédé pour nourrir, fouler et imperméabiliser les cuirs et les peaux, caractérisé en ce qu'on utilise des ène-adduits de l'anhydride maléique sur des acides gras insaturés à 12-24 atomes de carbone, leurs esters alkyliques en C₁-C₂₀ ou alcényliques en C₂-C₂₀, leurs triglycérides, leurs amides, leurs mono- ou di(alcanol en C₂-C₄) amides, leurs mono- ou dipolyétheramides ou leurs polyétheresters ou bien des ène-adduits dérivés de façon partielle ou totale par réaction avec des amines ou des alcools pour donner des amides ou des esters.

2. Procédé pour nourrir, fouler et imperméabiliser les cuirs et les peaux selon la revendication 1, caractérisé en ce que l'on utilise des ène-adduits de l'anhydride maléique sur des acides gras insaturés à 14-18 atomes de carbone, leurs esters alcényliques en C₁₄-C₁₈ ou leurs triglycérides ou des ène-adduits dérivés de façon partielle ou totale par réaction avec des amines aliphatiques ayant en tout 1-30 atomes de carbone, ou avec des alcanols en C₁-C₂₀ ou avec des alcools alcoxylés pour donner des amides ou des esters.

3. Procédé pour nourrir, fouler et imperméabiliser les cuirs et les peaux selon la revendication 1, caractérisé en ce que l'on utilise des ène-adduits de l'anhydride maléique sur l'acide oléique, l'oléate d'oléyle ou un triglycéride, contenant plus de 50 % en moles d'acides gras insaturés à 14-18 atomes de carbone sous forme d'ester, par rapport à l'ensemble des acides gras du mélange.

4. Utilisation de ène-adduits de l'anhydride maléique sur des acides gras insaturés à 12-24 atomes de carbone, leurs esters alkyliques en C₁-C₂₀ ou alcényliques en C₂-C₂₀, leurs triglycérides, leurs amides, leurs mono- ou di(alcanol en C₂-C₄)amides, leurs mono- ou dipolyétheramides ou leurs polyétheresters ou bien des ène-adduits dérivés de façon partielle ou totale par réaction avec des amines ou des alcools pour donner des amides ou des esters, en tant qu'agents pour nourrir, fouler et imperméabiliser les cuirs et les peaux.

5. Agents pour nourrir, fouler et imperméabiliser les cuirs et les peaux contenant des ène-adduits de l'anhydride maléique sur des acides gras insaturés à 12-24 atomes de carbone, leurs esters alkyliques en C₁-C₂₀ ou alcényliques en C₂-C₂₀, leurs triglycérides, leurs amides, leurs mono- ou di(alcanol en C₂-C₄)amides, leurs mono- ou dipolyétheramides ou leurs polyétheresters ou bien des ène-adduits dérivés de façon partielle ou totale par réaction avec des amines ou des alcools pour donner des amides ou des esters.

## Revendications (Revendications pour l'(les) Etat(s) contractant(s) suivant(s): DE)

1. Procédé pour nourrir, fouler et imperméabiliser les cuirs et les peaux, caractérisé en ce qu'on utilise des ène-adduits de l'anhydride maléique sur des acides gras insaturés à 12-24 atomes de carbone, leurs esters alkyliques en C₁-C₂₀ ou alcényliques en C₂-C₂₀, leurs triglycérides, leurs amides, leurs mono- ou di(alcanol en C₂-C₄) amides, leurs mono- ou dipolyétheramides ou leurs polyétheresters ou bien des ène-adduits dérivés de façon partielle ou totale par réaction avec des amines ou des alcools pour donner des amides ou des esters, à l'exception de préparations, utilisées pour nourrir le cuir (exemples (1) et (2)) ou en tant qu'huile de foulage (exemple (3)) pour le corroyage de fourrures nobles, comprenant
| | |
|---|---|
| (1) 35,0 parties | du produit de la réaction de 430 g d'huile de colza avec 75 g d'anhydride maléique, préparé en ajoutant 2 g de peroxyde de butyle à 140-160°C en un temps de réaction de 3 heures, |
| 5,0 parties | d'alcool gras en C₁₂-C₁₄, |
| 5,0 parties | d'(alkyl en C₁₂-C₁₄)polyglycoléther (10 EO), |
| 7,0 parties | d'(alkyl en C₁₂-C₁₄)polyglycoléther (5 EO)sulfonate, |
| 3,5 parties | de lessive de soude à 45 % et |
| 44,5 parties | d'eau ou |
| (2) 28,0 parties | du produit de la réaction de 430 g d'huile de pied de boeuf avec 75 g d'anhydride maléique, préparé en ajoutant 2 g de peroxyde de butyle à 140-160°C en un temps de réaction de 3 heures, |
| 12,0 parties | de sulfonate d'huile de pied de boeuf ou de mouton |
| 10,0 parties | d'(alkyl en C₁₀-C₁₂)polyglycoléther (4 EO)sulfonate, |
| 4,0 parties | d'(alkyl en C₁₄-C₁₈)polyglycoléther (14 EO), |
| 6,0 parties | d'acide oléique, |
| 3,5 parties | de monoéthanolamine et |
| 38,5 parties | d'eau ou |
| (3) 50,0 parties | du produit de la réaction de 430 g d'huile animale avec 75 g d'anhydride maléique, préparé en ajoutant 2 g de peroxyde de butyle à 140-160°C en un temps de réaction de 3 heures, refroidi à 80°C puis estérifié avec 320 g de monoéthylèneglycol à 140°C pendant 2 heures, la réaction étant interrompue lorsque l'indice d'acide est < 10, |
| 12,0 parties | d'alcool gras en C₁₀-C₁₂, |
| 18,0 parties | de suint, |
| 10,0 parties | de lécithine de soja, |
| 5,0 parties | de triéthanolamine et |
| 5,0 parties | de monoéthylèneglycol. |

2. Procédé pour nourrir, fouler et imperméabiliser les cuirs et les peaux selon la revendication 1, caractérisé en ce que l'on utilise des ène-adduits de l'anhydride maléique sur des acides gras insaturés à 14-18 atomes de carbone, leurs esters alcényliques en C₁₄-C₁₈ ou leurs triglycérides ou des ène-adduits dérivés de façon partielle ou totale par réaction avec des amines aliphatiques ayant en tout 1-30 atomes de carbone, ou avec des alcanols en C₁-C₂₀ ou avec des alcools alcoxylés pour donner des amides ou des esters.

3. Procédé pour nourrir, fouler et imperméabiliser les cuirs et les peaux selon la revendication 1, caractérisé en ce que l'on utilise des ène-adduits de l'anhydride maléique sur l'acide oléique, l'oléate d'oléyle ou un triglycéride, contenant plus de 50 % en moles d'acides gras insaturés à 14-18 atomes de carbone sous forme d'ester, par rapport à l'ensemble des acides gras du mélange.

4. Utilisation de ène-adduits de l'anhydride maléique sur des acides gras insaturés à 12-24 atomes de carbone, leurs esters alkyliques en C₁-C₂₀ ou alcényliques en C₂-C₂₀, leurs triglycérides, leurs amides, leurs mono- ou di(alcanol en C₂-C₄)amides, leurs mono- ou dipolyétheramides ou leurs polyétheresters ou bien des ène-adduits dérivés de façon partielle ou totale par réaction avec des amines ou des alcools pour donner des amides ou des esters, en tant qu'agents pour nourrir, fouler et imperméabiliser les cuirs et les peaux, à l'exception de préparations, utilisées pour nourrir le cuir (exemples (1) et (2)) ou en tant qu'huile de foulage (exemple (3)) pour le corroyage de fourrures nobles, comprenant
| | |
|---|---|
| (1) 35,0 parties | du produit de la réaction de 430 g d'huile de colza avec 75 g d'anhydride maléique, préparé en ajoutant 2 g de peroxyde de butyle à 140-160°C en un temps de réaction de 3 heures, |
| 5,0 parties | d'alcool gras en C₁₂-C₁₄, |
| 5,0 parties | d'(alkyl en C₁₂-C₁₄)polyglycoléther (10 EO), |
| 7,0 parties | d'(alkyl en C₁₂-C₁₄)polyglycoléther (5 EO)sulfonate, |
| 3,5 parties | de lessive de soude à 45 % et |
| 44,5 parties | d'eau ou |
| (2) 28,0 parties | du produit de la réaction de 430 g d'huile de pied de boeuf avec 75 g d'anhydride maléique, préparé en ajoutant 2 g de peroxyde de butyle à 140-160°C en un temps de réaction de 3 heures, |
| 12,0 parties | de sulfonate d'huile de pied de boeuf ou de mouton |
| 10,0 parties | d'(alkyl en C₁₀-C₁₂)polyglycoléther (4 EO)sulfonate, |
| 4,0 parties | d'(alkyl en C₁₄-C₁₈)polyglycoléther (14 EO), |
| 6,0 parties | d'acide oléique, |
| 3,5 parties | de monoéthanolamine et |
| 38,5 parties | d'eau ou |
| (3) 50,0 parties | du produit de la réaction de 430 g d'huile animale avec 75 g d'anhydride maléique, préparé en ajoutant 2 g de peroxyde de butyle à 140-160°C en un temps de réaction de 3 heures, refroidi à 80°C puis estérifié avec 320 g de monoéthylèneglycol à 140°C pendant 2 heures, la réaction étant interrompue lorsque l'indice d'acide est < 10, |
| 12,0 parties | d'alcool gras en C₁₀-C₁₂, |
| 18,0 parties | de suint, |
| 10,0 parties | de lécithine de soja, |
| 5,0 parties | de triéthanolamine et |
| 5,0 parties | de monoéthylèneglycol. |

5. Agents pour nourrir, fouler et imperméabiliser les cuirs et les peaux contenant des ène-adduits de l'anhydride maléique sur des acides gras insaturés à 12-24 atomes de carbone, leurs esters alkyliques en C₁-C₂₀ ou alcényliques en C₂-C₂₀, leurs triglycérides, leurs amides, leurs mono- ou di(alcanol en C₂-C₄)amides, leurs mono- ou dipolyétheramides ou leurs polyétheresters ou bien des ène-adduits dérivés de façon partielle ou totale par réaction avec des amines ou des alcools pour donner des amides ou des esters à l'exception de préparations, utilisées pour nourrir le cuir (exemples (1) et (2)) ou en tant qu'huile de foulage (exemple (3)) pour le corroyage de fourrures nobles, comprenant
| | |
|---|---|
| (1) 35,0 parties | produit de la réaction de 430 g d'huile de colza avec 75 g d'anhydride maléique, préparé en ajoutant 2 g de peroxyde de butyle à 140-160°C en un temps de réaction de 3 heures, |
| 5,0 parties | d'alcool gras en C₁₂-C₁₄, |
| 5,0 parties | d'(alkyl en C₁₂-C₁₄)polyglycoléther (10 EO), |
| 7,0 parties | d'(alkyl en C₁₂-C₁₄)polyglycoléther (5 EO)sulfonate, |
| 3,5 parties | de lessive de soude à 45 % et |
| 44,5 parties | d'eau ou |
| (2) 28,0 parties | du produit de la réaction de 430 g d'huile de pied de boeuf avec 75 g d'anhydride maléique, préparé en ajoutant 2 g de peroxyde de butyle à 140-160°C en un temps de réaction de 3 heures, |
| 12,0 parties | de sulfonate d'huile de pied de boeuf ou de mouton |
| 10,0 parties | d'(alkyl en C₁₀-C₁₂)polyglycoléther (4 EO)sulfonate, |
| 4,0 parties | d'(alkyl en C₁₄-C₁₈)polyglycoléther (14 EO), |
| 6,0 parties | d'acide oléique, |
| 3,5 parties | de monoéthanolamine et |
| 38,5 parties | d'eau ou |
| (3) 50,0 parties | du produit de la réaction de 430 g d'huile animale avec 75 g d'anhydride maléique, préparé en ajoutant 2 g de peroxyde de butyle à 140-160°C en un temps de réaction de 3 heures, refroidi à 80°C puis estérifié avec 320 g de monoéthylèneglycol à 140°C pendant 2 heures, la réaction étant interrompue lorsque l'indice d'acide est < 10, |
| 12,0 parties | d'alcool gras en C₁₀-C₁₂, |
| 18,0 parties | de suint, |
| 10,0 parties | de lécithine de soja, |
| 5,0 parties | de triéthanolamine et |
| 5,0 parties | de monoéthylèneglycol. |
